# EUROPÄISCHE PATENTSCHRIFT

(11) **EP 0 185 858 B1**
(45) Veröffentlichungstag und Bekanntmachung des Hinweises auf die Patenterteilung: **04.05.1988**
(21) Anmeldenummer: 85112163.2
(22) Anmeldetag: 25.09.1985
(51) Int. Cl.: D21C 9/10

(54) **Verfahren zur Delignifizierung von Sulfatzellstoffen**
Process for delignifying sulphate pulp
Procédé de délignification de pâtes-sulfates

(30) Priorität: 19.12.1984 DE 3446301
(43) Veröffentlichungstag der Anmeldung: 02.07.1986
(73) Patentinhaber: Degussa Aktiengesellschaft, 60311 Frankfurt (DE)
(72) Erfinder: Krüger, Horst, Dr., D-6100 Darmstadt (DE); Süss, Hans-Ulrich, Dr., D-6467 Hasselroth (DE)

(56) Entgegenhaltungen:
- EP-A- 0 087 553
- WO-A-79/00637
- WO-A-83/00887
- US-A- 3 719 552
- US-A- 4 372 812

## Beschreibung

Die Erfindung betrifft die alkalische Delignifizierung von Sulfatzellstoffen mit Sauerstoff, der eine Behandlung mit Sauerstoff und Wasserstoffperoxid in saurem Medium vorausgeht.

Die auf chemischem Weg gewonnenen Zellstoffe, wie sie z. B. aus dem Sulfitverfahren oder den alkalischen Natron- oder Sulfatverfahren anfallen, enthalten neben dem Hauptbestandteil Cellulose noch geringe Mengen Lignin, Hemicellulosen und einige andere Bestandteile. Die genannten Begleitstoffe der Cellulose, vor allem das Lignin, bewirken die Verfärbung des Zellstoffes oder daraus hergestellter Produkte.

Um aus dem Zellstoff Papier oder andere Produkte von hoher Weiße, die nicht zur Vergilbung neigen, herzustellen, ist eine Entfernung der nach dem chemischen Aufschluß verbliebenen Begleitstoffe durch eine Bleiche notwendig.

Bei der Verwendung von Sauerstoff und Alkali zur Delignifizierung von ungebleichtem Zellstoff ist es nicht sinnvoll, mehr als die Hälfte des im Zellstoff noch vorhandenen Lignins zu entfernen. Unter den Bedingungen der Sauerstoff-Delignifizierung in alkalischem Medium kommt es nämlich bei einer zu intensiven Behandlung des Zellstoffes zu einem Abbau der Kohlenhydratketten und damit zu einem unerwünschten Verlust an Festigkeit der resultierenden Zellstoffasern. Zur Vermeidung der Belastung der Umwelt mit chlorierten Verbindungen aus dem Abwasser der früher ausschließlich gebräuchlichen Chlorierungsstufe ist es jedoch wünschenswert, möglichst weitgehend zur Delignifizierung nur Sauerstoff oder sauerstoffhaltige Verbindungen einzusetzen. Die Delignifizierung und Bleiche durch die gleichzeitige Einwirkung von Sauerstoff und Wasserstoffperoxid im sauren Medium führt bei Sulfitzellstoffen zu guten Ergebnissen, wie man der EP-A-0171 575 (Priorität: 01.08.84; Anmeldetag : 03.07.85 ; Veröttentlichungstag: 19.02.86) entnehmen kann.

Um auch bei Sulfatzellstoffen eine weitgehende Ligninentfernung bei gleichzeitig guten Viskositätswerten zu erreichen, ist es gemäß DE-A-32 13 856 (Samuelson) notwendig, den ungebleichten Zellstoff vor der alkalischen Sauerstoff-Delignifizierung mit N0₂ und Sauerstoff vorzubehandeln. Die Verwendung von N0₂ erfordert jedoch eine relativ hohe Konsistenz und ist auch mit den bekannten, sich durch die chemischen Eigenschaften von N0₂ ergebenden Problemen verbunden. _{f}

Aufgabe der Erfindung ist ein Verfahren zur Erreichung eines hohen Delignifizierungsgrades durch Behandlung des Zellstoffs mit Sauerstoff bei gleichzeitig hohen resultierenden Festigkeiten.

Gegenstand der Erfindung ist ein zweistufiges Verfahren zur Delignifizierung von unter alkalischen oder neutralen Bedingungen erzeugten Sulfatzellstoffen mit Sauerstoff und Wasserstoffperoxid, dadurch gekennzeichnet, daß man den Zellstoff bei einem pH-Wert < 5 gleichzeitig mit Sauerstoff und Wasserstoffperoxid vorbehandelt und anschließend mit Sauerstoff im alkalischen Medium weiter delignifiziert.

Durch die Kombination der alkalischen Sauerstoff-Delignifizierung mit der Vorbehandlung erreicht man Kappa-Werte, die niedriger liegen als die mit der Sauerstoff-Delignifizierung erzielten. Gleichzeitig sinkt aber die Viskosität überraschenderweise nicht so stark ab und auch bei der Reißlänge zeigen die erfindungsgemäß delignifizierten Zellstoffe deutlich bessere Werte als die einstufig mit Sauerstoff im alkalischen Medium behandelten Zellstoffe.

Auch bei hohem Delignifizierungsgrad liegen die resultierenden Festigkeitswerte auf einem hohen Niveau.

Vorteilhaft läßt man Sauerstoff und Wasserstoffperoxid nur kurzzeitig, d. h. 60 sec bis 60 min, bevorzugt 4 bis 30 min, auf den Zellstoff in saurem Medium einwirken.

Man arbeitet mit einem Sauerstoffdruck von 0,03 bis 0,5 MPa, einer Sauerstoffkonzentration von 0,1 bis 5 Gew.-%, einer Wasserstoffperoxidkonzentration von 0,1 bis 3 Gew.-%, bevorzugt bis zu 2 Gew.-% jeweils bezogen auf atro Zellstoff, einer Stoffdichte von 5 bis 40 % bevorzugt 8-25 % In dem pH-Bereich von 1 bis 4, bevorzugt 1,5 bis 3, bei einer Temperatur von 60 bis 120 °C, bevorzugt von 80 bis 100 °C.

Die Sauerstoffdelignifizierung im alkalischen Medium in Gegenwart von NaOH als Base erfolgt nach dem Stand der Technik bei 90-120 °C und einem Sauerstoffdruck von 0,1 bis 0,5 MPa.

Der Wechsel zwischen der sauren Vorbehandlung und der alkalischen Delignifizierung mit Sauerstoff kann durch die Einschaltung einer Diffusionswäsche so durchgeführt werden, daß nur geringfügig mehr Dampfund Waschwasser benötigt wird. Die Arbeitsweise ohne Zwischenwäsche, bei der zur Neutralisation der sauren Stufe mehr Alkali benötigt wird, hat dagegen den Vorteil, sowohl überschüssigen Sauerstoff als auch Wasserstoffperoxid aus der Vorbehandlungsstufe in der weiteren Stufe konsumieren zu können. Der Dampfbedarf wird gegenüber der Standarddelignifizierung dann nicht erhöht. Der höhere Alkalibedarf läßt sich aus kaustifizierter Weißlauge decken. Da das Abwasser der Sauerstoff-Stufe zurückgeführt wird, kommt es in der Summe zu keinem höheren Chemikalienbedarf. Die Vorteile dieser Vorbehandlung mit Sauerstoff und Wasserstoffperoxid in Gegenwart von Säuren erläutern folgende Beispiele :

### Beispiel 1

a) Kiefernsulfat-Zellstoff mit Kappa-Zahl 29,5 wird bei 100 °C und 12% Stoffdichte 5 Minuten bei 0,3 MPa mit 0,3 Gew.-% Sauerstoff und 0,6 Gew.-% Wasserstoffperoxid bei pH 1,8 behandelt. Nach einer Wäsche des Zellstoffes beträgt die Kappa-Zahl noch 22,8, die Viskosität 1 210 dm³/kg. Im zweiten Behandlungsschritt folgt bei 115 °C, 12 % Stoffdichte und 90 Minuten Verweilzeit eine Sauerstoffdelignifizierung unter 0,5 MPa 0₂-Druck in Gegenwart von 4 Gew.-% NaOH und 0,5 Gew.-% MgS0₄. Dabei resultiert ein Aufschlußgrad von Kappa 8,9. Der Zellstoff weist folgende Eigenschaften auf :
   Viskosität : 980 dm³/kg
   Reißlänge (bei 30 SR) : 10,2 km
   Weiterreißbarkeit (bei 30 SR) : 1 580 mNm/m
b) Führt man die Sauerstoff-Delignifizierung wie unter a), jedoch ohne saure 0₂/H₂0₂⁷Vorbehandlung durch, so erhält man folgendes Resultat :
   Kappa-Zahl : 13.8
   Viskosität : 900 dm3/kg
   Reißlänge (bei 30 SR) : 9,2 km
   Weiterreißbarkeit (bei 30 SR) : 1 460 mNm/m

### Beispiel 2

a) Fichtensulfat-Zellstoff mit einer Kappa-Zahl von 31,5 wird bei 90 °C und 14 % Stoffdichte bei 0,3 MPa mit 0,4 Gew.-% Sauerstoff und 0,5 Gew.- % H₂0₂ 20 Minuten behandelt. Durch Zusatz von 0,7 Gew.-% H₂S0₄ wurde pH 2,2 eingestellt.
   Nach der Vorbehandlung wird nicht gewaschen, sondern durch Zusatz von 5 % NaOH alkalisiert. Der Sauerstoffdruck sowie die Temperatur wird auf 0,5 MPa und 120 °C angehoben. Durch den Chemikalienzusatz verringert sich die Konsistenz auf 12 %. Die Verweilzeit beträgt 90 Minuten. Der so delignifizierte Zellstoff weist folgende Eigenschaften auf :
   Kappa-Zahl : 9.7
   Viskosität : 1 020 dm³/kg
   Reißlänge (bei 30 SR) : 10,5 km
   Weiterreißbarkeit (bei 30 SR) : 1 620 mNm/m
b) Delignifiziert man den gleichen Zellstoff mit Sauerstoff unter gleichen Bedingungen (jedoch entsprechend der zur Neutralisierung bei a) notwendigen geringeren Natronlaugemenge) so resultiert ein Zellstoff mit Kappa-Zahl 14,3. Dieser weist folgende Eigenschaften auf :
   Viskosität : 880 dm³/kg
   Reißlänge (bei 30 SR) : 9,7 km
   Weiterreißbarkeit (bei 30 SR) : 1 410 mNm/m.

## Patentansprüche

1. Zweistufiges Verfahren zur Delignifizierung von unter alkalischen oder neutralen Bedingungen erzeugten Sulfatzellstoffen mit Sauerstoff und Wasserstoffperoxid, dadurch gekennzeichnet, daß man den Zellstoff bei einem pH-Wert < 5 gleichzeitig mit Sauerstoff und Wasserstoffperoxid vorbehandelt und anschließend mit Sauerstoff im alkalischen Medium weiter delignifiziert.

2. Verfahren nach Anspruch 1, dadurch gekennzeichnet, daß man die Vorbehandlung unter einem Sauerstoffdruck von 0,03 bis 0,5 MPa, einer Sauerstoffkonzentration von 0,1 bis 5 Gew.- %, mit einer Wasserstoffperoxidkonzentration von 0,1 bis 3 Gew.-%, jeweils bezogen auf atro Zellstoff, einer Stoffdichte von 5 bis 40 % in dem pH-Bereich von 1 bis 4 bei einer Temperatur von 50 bis 120 °C durchführt.

3. Verfahren nach den Ansprüchen 1 und 2, dadurch gekennzeichnet, daß man an die Vorbehandlung mit oder ohne Zwischenwäsche eine Sauerstoff-Delignifizierung in Gegenwart von NaOH als Base bei 90-120 °C und 0,1-0,5 MPa Sauerstoffdruck anschließt.

## Claims

1. A two-stage process for the delignification of sulfate pulps produced under alkaline or neutral conditions using oxygen and hydrogen peroxide, characterized in that the pulp is pretreated simultaneously with oxygen and hydrogen peroxide at a pH value of < 5 and then further delignified with oxygen in alkaline medium.

2. A process as claimed in claim 1, characterized in that the pretreatment is carried out under an oxygen pressure of 0.03 to 0.5 MPa, with an oxygen concentration of 0.1 to 5% by weight and a hydrogen peroxide concentration of 0.1 to 3 % by weight, based in each case on bone-dry pulp, at a pulp density of 5 to 40 %, at a pH value of 1 to 4 and at a temperature of 50 to 120 °C.

3. A process as claimed in claims 1 and 2, characterized in that the pretreatment is followed - with or without intermediate washing - by delignification with oxygen in the presence of NaOH as base at 90 to 120 °C and under an oxygen pressure of 0.1 to 0.5 MPa.

## Revendications

1. Procédé en deux étapes pour la délignification par l'oxygène et le peroxyde d'hydrogène de pâtes au sulfate produites dans des conditions alcalines ou neutres, caractérisé en ce que l'on effectue un prétraitement de la pâte de cellulose, à un pH < 5, simultanément avec de l'oxygène et du peroxyde d'hydrogène, et ensuite la délignification plus poussée avec de l'oxygène en milieu alcalin.

2. Procédé selon la revendication 1, caractérisé en ce que l'on effectue le prétraitement sous une pression d'oxygène de 0,03 à 0,5 MPa, à une concentration d'oxygène de 0,1 à 5 % en poids, avec une concentration de peroxyde d'hydrogène allant de 0,1 à 3 % en poids, dans chaque cas par rapport à la pâte de cellulose en matière absolument sèche, à une consistance de 5 à 40 %, dans l'intervalle de pH de 1 à 4, à une température de 50 à 120 °C.

3. Procédé selon les revendications 1 et 2, caractérisé en ce qu'à la suite du prétraitement on effectue, avec ou sans lavage intermédiaire, une délignification par l'oxygène, à 90-120 °C et à une pression d'oxygène de 0,1-0,5 MPa, en présence de NaOH en tant que base.
